# EUROPÄISCHE PATENTSCHRIFT

(11) **EP 1 354 649 B1**
(45) Veröffentlichungstag und Bekanntmachung des Hinweises auf die Patenterteilung: **09.08.2006**
(21) Anmeldenummer: 03001761.0
(22) Anmeldetag: 28.01.2003
(51) Int. Cl.: B22D 11/06, B22D 11/00, B21B 3/02

(54) **Zweirollen-Giessverfahren zum Herstellen eines hohe Kohlenstoffgehalte aufweisenden martensitischen Stahlbands und Verwendung eines solchen Stahlbands**
Twin roll strip casting method for a high carbon martensitic steel grade and use of the cast strip
Méthode de coulée directe de bandes minces d'acier à haut carbone martensitique et utilisation de la bande

(30) Priorität: 10.04.2002 DE 10215597
(43) Veröffentlichungstag der Anmeldung: 22.10.2003
(73) Patentinhaber: ThyssenKrupp Nirosta GmbH, 47807 Krefeld (DE)
(72) Erfinder: Brückner, Gabriele, Dr., 45219 Essen (DE); Krautschick, Hans-Joachim, Dr.rer.nat., 42657 Solingen (DE); Schlump, Wolfgang, Dr.rer.nat., 45136 Essen (DE); Stellfeld, Ingo, Dipl.-Ing., 40878 Ratingen (DE)
(74) Vertreter: Cohausz & Florack

(56) Entgegenhaltungen:
- PATENT ABSTRACTS OF JAPAN vol. 014, no. 454 (M-1031), 28. September 1990 (1990-09-28) & JP 02 182397 A (KAWASAKI STEEL CORP), 17. Juli 1990 (1990-07-17)
- PATENT ABSTRACTS OF JAPAN vol. 012, no. 248 (C-511), 13. Juli 1988 (1988-07-13) & JP 63 035747 A (KOBE STEEL LTD), 16. Februar 1988 (1988-02-16)
- PATENT ABSTRACTS OF JAPAN vol. 011, no. 014 (M-553), 14. Januar 1987 (1987-01-14) & JP 61 189845 A (NIPPON KOKAN KK), 23. August 1986 (1986-08-23)
- SENK D ET AL: "UMFORMEN UND KUEHLEN VON DIREKTGEGOSSENEM STAHLBAND IN-LINE ROLLING AND COOLING OF DIRECT CAST STEEL STRIP" STAHL UND EISEN, VERLAG STAHLEISEN GMBH. DUSSELDORF, DE, Bd. 120, Nr. 6, 16. Juni 2000 (2000-06-16), Seiten 65-69, XP001118293 ISSN: 0340-4803
- KOHLMANN R: "THERMOMECHANISCHE BEHANDLUNG VON STABSTAHL AUS EDELSTAEHLEN" STAHL UND EISEN, VERLAG STAHLEISEN GMBH. DUSSELDORF, DE, Bd. 111, Nr. 4, 15. April 1991 (1991-04-15), Seiten 125-131,207, XP000215734 ISSN: 0340-4803
- PFEIFER H ET AL: "EIGENSCHAFTEN VON DIREKT GEGOSSENEM BAND AUS NIROSTA 4301" STAHL UND EISEN, VERLAG STAHLEISEN GMBH. DUSSELDORF, DE, Bd. 113, Nr. 2, 15. Februar 1993 (1993-02-15), Seiten 75-77, XP000358934 ISSN: 0340-4803
- PATENT ABSTRACTS OF JAPAN vol. 015, no. 325 (M-1148), 19. August 1991 (1991-08-19) & JP 03 124304 A (SUMITOMO METAL IND LTD), 27. Mai 1991 (1991-05-27)

## Beschreibung

Die Erfindung betrifft ein Verfahren zum Herstellen eines hohe Kohlenstoffgehalte aufweisenden martensitischen Stahlbands. Stahlbänder dieser Art werden üblicherweise aus stranggegossenen Brammen erzeugt, die anschließend warmgewalzt werden.

Derart hergestellte nichtrostende, beispielsweise unter den Werkstoffnummern 1.4110 oder 1.4116 bekannte martensitische Stähle neigen insbesondere dann, wenn sie höhere Kohlenstoff- und Chromgehalte aufweisen, beim Anwalzen zu mittigen Aufspaltungen der Brammen. Bei der nachfolgenden Warmbandwalzung kann es dadurch zur Blasenbildung und zu skiartigen Aufreißungen kommen, die erhebliche Prozessstörungen verursachen.

Es sind umfangreiche Studien mit dem Ziel durchgeführt worden, die als Ursache für das Phänomen des Aufspaltens der Brammen erkannten Kernseigerungen in den Brammen zu verringern. So ist beispielsweise versucht worden, die Menge der Seigerungen durch verstärktes elektromagnetisches Rühren oder durch langzeitige Diffusionsglühungen der Brammen zu reduzieren. Diese Versuche haben jedoch nicht zu dem gewünschten Erfolg geführt.

Aufgrund der im Zuge ihrer Erzeugung sich einstellenden Eigenarten ergeben sich für rostfreie Stahlbänder mit hohen Kohlenstoffgehalten eine ganze Reihe von Einschränkungen, die sich insbesondere in Bezug auf ihre Verwendung für die Herstellung von Schneidwaren negativ auswirken. So zeigen konventionell hergestellte und verarbeitete Stähle der in Rede stehenden Art im feingeschliffenen Zustand Oberflächenmarkierungen, die eine deutliche Beeinträchtigung des Erscheinungsbilds der aus dem Stahl hergestellten Produkte nach sich ziehen. Ebenso ergeben sich Mikrospalten, die den Ausgangspunkt für Spalt- und Lochfraßkorrosion bilden können. Die bei konventioneller Herstellweise unvermeidbaren hohen Gehalte an Primärkarbiden binden darüber hinaus bis zu 70 % des im Stahl enthaltenen Chroms, so dass nur noch ein relativ geringer Gehalt an gelöstem Chrom in der Matrix des Stahls mit der Folge vorhanden ist, dass der Stahl insgesamt eine verminderte Korrosionsbeständigkeit aufweist. Schließlich kann es insbesondere bei der Herstellung von Messerklingen zu Aufspaltungen des Werkstoffs kommen, so dass der jeweilige Messerrohling unbrauchbar wird.

Neben dem voranstehend erläuterten Stand der Technik ist aus der JP 2-182397 A ein Verfahren zum Herstellen von dünnen Stahlbändern mit einer Dicke von 0,3 - 0,6 mm bekannt, die als Schweißzusatzwerkstoffe für das Auftragsschweißen eingesetzt werden können. Gemäß dem bekannten Verfahren wird eine Schmelze, die (in Gew.-%) mehr als 0,1 % C, bis zu 1 % Si, bis zu 1 % V, bis zu 1 % Mo, bis zu 2 % Mn sowie nach bestimmten Formeln bemessene Cr-Gehalte von mindestens 9 % und Ni-Gehalte von bis zu 1 %, Rest Eisen und unvermeidbare Verunreinigungen, enthält, in einer dünnen Schicht direkt auf eine Walze gegossen. Die auf die Walze gelangende Schmelze erstarrt dort und kann anschließend als Band von der Walze abgenommen werden. Das so erhaltene Stahlband weist bei einem hohen Kohlenstoffgehalt eine martensitische Struktur auf.

Voraussetzung für diese Möglichkeit der Erzeugung von gegossenem Band ist eine Kombination aus einer besonders geringen Dicke des zu erzeugenden Bandes mit einer besonderen Gießeinrichtung. Erst durch die geringe Dicke wird bei dem aus der JP 2-182397 A bekannten Stand der Technik erreicht, dass die Schmelze auf der Gießwalze ausreichend erstarrt ist, wenn sie als Band von ihr abgenommen wird. Gleichzeitig ermöglicht es erst eine besondere Gießeinrichtung, die Schmelze über einen für ihre Erstarrung ausreichend langen Umfangsabschnitt mit der jeweiligen Gießrolle in Kontakt zu halten, bevor sie als Band von der Gießrolle abgenommen wird. Größere Banddicken lassen sich auf diese Weise nicht herstellen, da einerseits die erforderlichen Schichtdicken auf der Gießrolle nicht erreicht werden und andererseits nicht gewährleistet werden kann, dass die dicker aufgetragene Schmelze erstarrt ist, wenn sie zur Abnahmestelle gelangt.

Aus der JP 61-189845 A ist schließlich ein Verfahren zur Herstellung von blechartigen Brammen bekannt, bei dem eine Stahlschmelze in einer konventionellen Zweirollen-Gießmaschine zu einem Band vergossen wird, das mit Abkühlgeschwindigkeiten von 10°C/sec bis 10⁵ °C/sec abgekühlt wird. Die vergossene Stahlschmelze weist geringe Kohlenstoff-Gehalte von deutlich weniger als 0,1 Gew.-% und hohe Chrom-Gehalte auf.

Die Aufgabe der Erfindung bestand darin, ein kostengünstig durchführbares Verfahren zur Herstellung von nichtrostenden hochkohlenstoffhaltigen martensitischen Stahlbändern anzugeben, die auch höchsten Qualitätsanforderungen hinsichtlich der Erscheinung, Verwendbarkeit und Korrosionsbeständigkeit des aus ihnen hergestellten Endprodukts gerecht werden.

Diese Aufgabe wird erfindungsgemäß durch ein Verfahren zum Herstellen eines hohe Kohlenstoffgehalte aufweisenden martensitischen Stahlbands gelöst, bei dem ein Stahl mit (in Gew.-%) C: ≥ 0,15 %, Cr: 12,0 - 20,0 %, Si: ≤ 1,0 %, Mn: ≤ 2,0 %, Mo: ≤ 2,0 %, Ni: ≤ 1,0 %, V: ≤ 1,0 %, N: ≤ 0,1 %, Ti: ≤ 0,1 %, Rest Eisen und unvermeidbare Verunreinigungen erschmolzen wird und bei dem die derart erschmolzene Stahlschmelze in einem zwischen zwei rotierenden Walzen oder Rollen gebildeten Gießspalt zu einem Dünnband mit einer Dicke von mindestens 1 mm bis maximal 10 mm gegossen wird, wobei die Walzen oder Rollen derart stark gekühlt werden, dass das Dünnband im Gießspalt mit einer Abkühlgeschwindigkeit von mindestens 200 K/s abkühlt.

Bevorzugt enthält der Stahl 13,00 bis 16,00 Gew.-% Cr, 0,5 bis 1 Gew.-% Mo und 0,3 bis 0,60 Gew.-% C.

Die Gehalte an Cr, Mo und C sind in der erfindungsgemäß verwendeten Legierung hinsichtlich der Wirkung dieser Elemente optimiert. Kohlenstoff führt als Austenitbildner zu einer Erhöhung der Martensithärte, neigt aber zu Seigerungen, was die Gefahr von Primärkarbidbildung mit sich bringt. Cr und Mo führen als starke Ferritbildner zur Einengung des Austenitgebiets bei hohen Temperaturen und erhöhen die Korrosionsbeständigkeit des Stahls. Mo verbessert dabei die Korrosionsbeständigkeit im stärkeren Ausmaß als Cr. Dies gilt insbesondere im Hinblick auf die Lochfraßbeständigkeit, hinsichtlich der die Wirkung von Molybdän etwa dreifach besser ist als die von Chrom. Bei zu hohen Mo-Gehalten kann es allerdings ebenfalls zu Seigerungen mit der Gefahr der Bildung von Primärkarbiden kommen.

Die Begrenzung der Gehalte an Cr und Mo nach oben ist dementsprechend aufgrund der Härtbarkeit gegeben. Für eine gute Härtbarkeit ist eine weitgehende Austenitisierung bei Härtetemperatur angestrebt. Cr und Mo als Ferritbildner führen bei zu hohen Gehalten u.a. zu unerwünschten Ferritanteilen im Härtegefüge. Die Begrenzung der Gehalte an Mo und Cr nach unten ergeben sich durch die Anforderungen an die Korrosionsbeständigkeit. Bei zu niedrigen Gehalten an diesen Elementen ist keine ausreichende Korrosionsbeständigkeit mehr gegeben. Erfindungsgemäß erzeugtes Stahlband weist trotz seiner hohen Kohlenstoff-und Chromgehalte einen Gefügeaufbau auf, bei dem die Existenz von groben Primärkarbiden auf ein Minimum reduziert und Karbidzeiligkeiten weitestgehend vermieden sind. Um dies zu erreichen, macht sich die Erfindung die grundsätzlich bekannte Technik des Dünnbandgießens zunutze. Beim Dünnbandgießen wird der schmelzflüssige Stahl zwischen den Walzen oder Rollen beispielsweise einer in der Fachsprache als "Double-Roller" bezeichneten Zweirollen-Gießmaschine vergossen. Erfindungsgemäß wird er dabei so stark abgekühlt, dass die Bildung von Makroseigerungen stark reduziert wird.

Es hat sich überraschend erwiesen, dass ein erfindungsgemäß erzeugtes Stahlband in Folge der Vermeidung von Makroseigerungen hervorragende Gebrauchseigenschaften besitzt. So ist festgestellt worden, dass Makroseigerungen, die in konventionell aus Brammen hergestellten Stahlbändern derselben Zusammensetzung in Form von umfangreichen Kohlenstoffanreicherungen in der Restschmelze auftreten, die Ursache der schlechten Qualität und Verarbeitungseigenschaften von herkömmlich hergestellten Stahlbändern der gattungsgemäßen Art sind.

Demgegenüber eignen sich erfindungsgemäß erzeugte Stahlbänder besonders zur Herstellung hochwertiger Schneidwaren, wie Messerschneiden oder vergleichbare Produkte, an deren äußere Erscheinung einerseits und an deren Korrosionsbeständigkeit und Belastbarkeit während der Herstellung und im Gebrauch andererseits höchste Qualitätsanforderungen gestellt werden.

Bei konventionell über Strangguss hergestellten Brammen ist die chemische Zusammensetzung der Matrix am Rand und im Kern der Bramme durch die Seigerungen und Primärkarbidbildung unterschiedlich. Dadurch ergeben sich zwei unterschiedliche optimale Härtetemperaturen. Die in der Praxis angewendete Härtetemperatur ist also immer ein Kompromiss. Im erfindungsgemäß erzeugten Dünnband hingegen ist eine optimale Härtetemperatur anwendbar.

Die aufgrund der Herstellungsweise weitestgehend unterdrückten Seigerungen und Karbidbildungen im Dünnband ergeben einen höheren Freiheitsgrad in der Wahl der chemischen Zusammensetzung. Dies ermöglicht eine Optimierung der Zusammensetzung des verarbeiteten Stahls im Hinblick auf optimale mechanische Eigenschaften des erhaltenen Produkts.

Da die Bildung grober Primärkarbide bei erfindungsgemäßer Vorgehensweise ausbleibt und im Dünnband der Matrix dementsprechend kein Chrom entzogen wird, werden bei insgesamt niedrigeren Legierungsanteilen an Chrom Korrosionsbeständigkeiten erreicht, die bei konventioneller Herstellweise nur mit deutlich höheren Cr-Gehalten realisiert werden können.

Schließlich lassen sich die Verschleißeigenschaften durch die gezielte Einbringung von feinen Karbiden verbessern, deren Größe und Volumen über die Chemie des verwendeten Stahls und die Abkühlgeschwindigkeit gesteuert werden können.

Dabei lässt sich das erfindungsgemäße Verfahren auf konventionellen Gießmaschinen durchführen, ohne dass dazu zusätzliche Aggregate oder kostenträchtige Verfahrensschritte erforderlich sind. So lässt sich mit der Erfindung kostengerecht ein hochwertiges Stahlband herstellen, welches gegenüber konventionell erzeugten Stahlbändern gleicher Zusammensetzung deutlich verbesserte Produkteigenschaften besitzt.

Bevorzugt wird die Dicke des im Zuge der Durchführung des erfindungsgemäßen Verfahrens gegossenen Dünnbands möglichst nah auf die angestrebte Enddicke eingestellt. So ist es beispielsweise günstig, wenn die Dünnbanddicke 1 mm bis 5 mm, insbesondere 1 mm bis 3 mm, beträgt. Derart dünne Bänder lassen sich mit geringem Aufwand zu warmgewalztem Band mit einer Dicke verarbeiten, die eine unmittelbare Verarbeitung zum Endprodukt ohne zwischengeschaltetes Kaltwalzen möglich macht.

Dabei wird das Warmwalzen bevorzugt inline auf das Bandgießen folgend durchgeführt, indem das den Gießspalt verlassende gegossene Dünnband in einem kontinuierlich auf das Gießen folgenden Arbeitsschritt warmgewalzt wird. Der während des Warmwalzens erzielte Gesamtumformgrad sollte dabei typischerweise 25 - 40 % betragen. Durch einen derart niedrigen, deutlich unter den in Warmbreitbandstraßen beim Walzen von Brammen erforderlichen Umformgraden liegenden Gesamtumformgrad, wird die zeilige Ausbildung von ggf. vorhandenen Primär-und Sekundärkarbiden sicher vermieden.

Nachfolgend wird die Erfindung anhand von einem Ausführungsbeispiel näher erläutert. Es zeigen:
- Diag. 1: das Profil der C-Massenanteile über die Dicke eines erfindungsgemäß erzeugten Dünnbandes,
- Diag. 2: das Profil der C-Massenanteile über eine Mittellage der Dicke einer konventionell erzeugten Bramme,
- Diag. 3: das Profil der Cr-Massenanteile über die Dicke eines erfindungsgemäß erzeugten Dünnbandes,
- Diag. 4: das Profil der Cr-Massenanteile über eine Mittellage der Dicke einer konventionell erzeugten Bramme,
- Diag. 5: das Profil der Mo-Massenanteile über die Dicke eines erfindungsgemäß erzeugten Dünnbandes,
- Diag. 6: das Profil der Mo-Massenanteile über eine Mittellage der Dicke einer konventionell erzeugten Bramme.

Zum Nachweis der bei erfindungsgemäßer Vorgehensweise erzielten Vorteile ist ein Stahl mit einer an sich bekannten, in der nachfolgenden Tabelle 1 wiedergegebenen Zusammensetzung (Werkstoffnummer 1.4110 (X 55 CrMo 14)) erschmolzen worden, und in einer Zweirollen-Gießmaschine zu einem Dünnband von 2,5 mm Dicke vergossen worden. Die im Gießspalt erzielte Abkühlgeschwindigkeit betrug während des Gießens des Dünnbandes mindestens 200 K/s.

**Tabelle 1**

| C | Si | Mn | P | S | Cr | Mo | V | Rest |
|---|---|---|---|---|---|---|---|---|
| 0,48 | 0,3 | 0,39 | 0,017 | 0,005 | 15,0 | 0,66 | 0,09 | Fe, Verun. |

| | | | | | | | | |
|---|---|---|---|---|---|---|---|---|
| Angaben in Gew.-% | | | | | | | | |

Zu Vergleichszwecken wurde aus einer Stahlschmelze mit einer vergleichbaren, in der nachstehenden Tabelle 2 angegebenen Zusammensetzung im Strangguss eine Bramme mit einer Dicke von 240 mm erzeugt.

**Tabelle 2**

| C | Si | Mn | P | S | Cr | Mo | V | Rest |
|---|---|---|---|---|---|---|---|---|
| 0,55 | 0,4 | 0,33 | 0,018 | 0,002 | 14,5 | 0,66 | 0,09 | Fe, Verun. |

| | | | | | | | | |
|---|---|---|---|---|---|---|---|---|
| Angaben in Gew.-% | | | | | | | | |

In den Diagrammen 1, 3 und 5 sind über die Dicke des erfindungsgemäß gegossenen Dünnbandes die Massenanteile an C, Cr, Mo aufgetragen. Es zeigt sich jeweils eine gleichmäßige, im wesentlichen homogene Verteilung. Für keine der betrachteten Elemente sind besondere Anreicherungen in der Bandmitte zu beobachten. Dies ist insbesondere in Bezug auf die Massenverteilung von C und Cr bemerkenswert, deren starke Konzentrierung im Mittenbereich des Bandes zu den Problemen bei der Verarbeitung und der Produktqualität führen.

Bei erfindungsgemäß erzeugtem Dünnband ist dagegen in Richtung der Mitte der Banddicke sogar eine leicht negative Seigerung zu beobachten. Das mit Makroseigerungen bei konventionell erzeugten Dünnbramen verbundene Auftreten von groben Primärkarbiden ist beim erfindungsgemäß erzeugten Dünnband somit im wesentlichen vollständig unterdrückt worden.

Sofern Primärkarbide vorhanden sind, zeichnen sie sich durch eine geringe Größe mit einem Durchmesser aus, der regelmäßig sehr viel kleiner als 5 µm ist. Auf diese Weise ist die beim Stand der Technik bestehende Gefahr der Chromverarmung in der Matrix bei dem erfindungsgemäß erzeugten Dünnband auf ein Minimum reduziert. Ebenso ist die-beim Stand der Technik stets bestehende Gefahr von Oberflächenausbrüchen beim Schleifen nicht mehr vorhanden.

Vielmehr führen die fein verteilt vorliegenden Karbide im erfindungsgemäß gegossenen Dünnband zu einer Erhöhung der Karbiddichte und damit zur Verfestigung der Matrix des Stahls. Diese wird infolgedessen bei abrasiver Belastung weniger stark ausgewaschen. Im Ergebnis führt die feine Verteilung der Karbide so zu einer Erhöhung der Schneidhaltigkeit und Standzeit der aus erfindungsgemäß erzeugtem Dünnband hergestellten Endprodukte, wie Messerschneiden oder ähnlichem.

In den Diagrammen 2, 4 und 6 sind die Verteilungen der Massenanteile an C, Cr und Mo für eine 80 mm dicke Mittenlage der zu Vergleichszwecken hergestellten Bramme dargestellt. Es ist jeweils eine deutliche Anreicherung des jeweiligen Legierungsbestandteils in der Brammenmitte zu beobachten. Der Kohlenstoff, der zum Teil in grob ausgebildeten Primärkarbiden abgebunden ist, erreicht dabei Massenanteile von bis zu 2,5 %.

Die Gegenüberstellung der Massenverteilungen von C, Cr und Mo in dem erfindungsgemäß hergestellten gegossenen Dünnband und mit den entsprechenden Massenverteilungen in der konventionell erzeugten Bramme ergibt deutlich, dass erst durch das erfindungsgemäß durchgeführte Vergießen der Stahlschmelze in einer Zweirollen-Gießmaschine bei gleichzeitig ausreichend schneller Abkühlung im Gießspalt die Voraussetzungen für deutlich verbesserte Eigenschaften eines hochkohlenstoffhaltigen martensitischen Stahlbands geschaffen worden sind, welches sich unproblematisch zu einem Endprodukt verarbeiten lässt und optimale Gebrauchseigenschaften besitzt.

## Patentansprüche

1. Verfahren zum Herstellen eines hohe Kohlenstoffgehalte aufweisenden martensitischen Stahlbands,
- bei dem ein Stahl mit (in Gew.-%)
| | |
|---|---|
| C: | ≥ 0, 15 % |
| Cr: | 12,0 - 20,0 % |
| Si: | ≤ 1,0 % |
| Mn: | ≤ 2,0 % |
| Mo: | ≤ 2,0 % |
| Ni: | ≤ 1,0 % |
| V: | ≤ 1,0 % |
| N: | ≤ 0,1 % |
| Ti: | ≤ 0,1 % |
Rest Eisen und unvermeidbare Verunreinigungen erschmolzen wird und
- bei dem die Stahlschmelze in einem zwischen zwei rotierenden Walzen oder Rollen gebildeten Gießspalt zu einem Dünnband mit einer Dicke von mindestens 1 mm und maximal 10 mm gegossen wird,
- wobei die Walzen oder Rollen derart stark gekühlt werden, dass das Dünnband im Gießspalt mit einer Abkühlgeschwindigkeit von mindestens 200 K/s abgekühlt wird.

2. Verfahren nach Anspruch 1, **dadurch**
**gekennzeichnet, dass** der Stahl 13,00 bis 16,00 Gew.-% Cr enthält.

3. Verfahren nach einem der voranstehenden Ansprüche,
**dadurch gekennzeichnet, dass** der Stahl 0,5 bis 1 Gew.-% Mo enthält.

4. Verfahren nach einem der voranstehenden Ansprüche,
**dadurch gekennzeichnet, dass** der Stahl 0,3 bis 0,60 Gew.-% C enthält.

5. Verfahren nach einem der voranstehenden Ansprüche,
**dadurch gekennzeichnet, dass** die Dicke des gegossenen Dünnbands 1 mm bis 5 mm, insbesondere 1 mm bis 3 mm beträgt.

6. Verfahren nach einem der voranstehenden Ansprüche,
**dadurch gekennzeichnet, dass** das den Gießspalt verlassende gegossene Dünnband in einem kontinuierlich auf das Gießen folgenden Arbeitsschritt warmgewalzt wird.

7. Verfahren nach Anspruch 6, **dadurch**
**gekennzeichnet, dass** der während des Warmwalzens erzielte Gesamtumformgrad 25 - 40 % beträgt.

8. Verwendung eines Stahlbands hergestellt durch das gemäß einem der Ansprüche 1 bis 7 ausgebildete Verfahren zur Herstellung von Schneidwaren, insbesondere Messerklingen.

## Claims

1. Method for producing martensitic steel strip having a high carbon content,
- wherein a steel with (in wt.%)
C: ≥ 0.15%
Cr: 12.0 - 20.0%
Si: ≤ 1.0%
Mn: ≤ 2.0%
Mo: ≤ 2.0%
Ni: ≤ 1.0%
V: ≤ 1.0%
N: ≤ 0.1%
Ti: ≤ 0.1%
balance of iron and unavoidable impurities is molten and
- in which the steel melt is cast in a casting gap formed between two rotating rollers or rolls to form a thin strip having a thickness of at least 1 mm and a maximum of 10 mm,
- wherein the rollers or rolls are rapidly cooled so that the thin strip in the casting gap is cooled at a cooling speed of at least 200 K/s.

2. Method according to Claim 1, **characterized in that** the steel contains 13.00 - 16.00 in wt.% Cr.

3. Method according to any one of the preceding claims, **characterized in that** the steel contains 0.5 - 1 in wt.% Mo.

4. Method according to any one of the preceding claims, **characterized in that** the steel contains 0.3 - 0.6 in wt.% C.

5. Method according to any one of the preceding claims, **characterized in that** the thickness of the cast thin strip amounts to 1 mm - 5 mm, in particular 1 mm - 3 mm.

6. Method according to any one of the preceding claims, **characterized in that** the thin strip leaving the casting gap is hot-rolled in a production stage continuously following on the casting.

7. Method according to Claim 6, **characterized in that** the total strain obtained during hot-rolling amounts to 25 - 40%.

8. Use of a steel strip produced by the method described in any one of Claims 1 to 7 for the production of cutting utensils, in particular knife blades.

## Revendications

1. Procédé de préparation d'un feuillard d'acier martensitique, présentant une teneur élevée en carbone,
dans lequel un acier avec (en % en poids)
| | |
|---|---|
| C : | ≥ 0,15% |
| Cr : | 12,0-20,0% |
| Si : | ≤ 1,0% |
| Mn : | ≤ 2,0% |
| Mo : | ≤ 2,0% |
| Ni : | ≤ 1,0% |
| V : | ≤ 1,0% |
| N : | ≤ 0,1% |
| Ti : | ≤ 0,1% |
le reste étant du fer et les impuretés inévitables, est fondu, et
dans lequel la masse fondue d'acier est coulée dans une fente de coulée entre deux cylindres ou rouleaux rotatifs, en un feuillard mince ayant une épaisseur d'au moins 1 mm et au maximum, 10 mm,
où les cylindres ou rouleaux sont fortement refroidis, de sorte que le feuillard mince soit refroidi dans la fente de coulée avec une vitesse de refroidissement d'au moins 200 K/s.

2. Procédé selon la revendication 1, **caractérisé en ce que** l'acier contient 13,00 à 16,00% en poids de Cr.

3. Procédé selon l'une des revendications précédentes, **caractérisé en ce que** l'acier contient 0,5 à 1% en poids de Mo.

4. Procédé selon l'une des revendications précédentes, **caractérisé en ce que** l'acier contient 0,3 à 0,60% en poids de C.

5. Procédé selon l'une des revendications précédentes, **caractérisé en ce que** l'épaisseur du feuillard mince coulé se situe dans l'intervalle allant de 1 mm à 5 mm, en particulier de 1 mm à 3 mm.

6. Procédé selon l'une des revendications précédentes, **caractérisé en ce que** le feuillard mince coulé quittant la fente de coulée est laminé à chaud dans une étape de travail continue, suivant la coulée.

7. Procédé selon la revendication 6, **caractérisé en ce que** pendant le laminage à chaud, le taux de déformation globale atteint se situe dans l'intervalle allant de 25-40%.

8. Utilisation d'un feuillard d'acier préparé par le procédé selon une des revendications 1 à 7, pour la préparation d'articles de coutellerie, en particulier de lames de couteau.
